# EUROPÄISCHE PATENTSCHRIFT

(11) **EP 1 917 370 B1**
(45) Veröffentlichungstag und Bekanntmachung des Hinweises auf die Patenterteilung: **15.04.2009**
(21) Anmeldenummer: 06776674.1
(22) Anmeldetag: 08.08.2006
(51) Int. Cl.: C22C 5/04

(54) **DRAHT AUS OXIDDISPERSIONSGEHÄRTETEM PT-IR- UND ANDEREN LEGIERUNGEN MIT VERBESSERTER OBERFLÄCHE FÜR ZÜNDKERZENELEKTRODEN**
PT-IR-BASED WIRE HARDENED BY OXIDE DISPERSION AND OTHER ALLOYS PROVIDED WITH AN IMPROVED SURFACE FOR SPARK PLUG ELECTRODES
FIL A BASE DE PT-IR DURCI PAR DISPERSION D'OXYDE ET D'AUTRES ALLIAGES, A SURFACE AMELIOREE POUR DES ELECTRODES DE BOUGIES D'ALLUMAGE

(30) Priorität: 15.08.2005 DE 102005038772; 25.11.2005 DE 102005056619
(43) Veröffentlichungstag der Anmeldung: 07.05.2008
(73) Patentinhaber: W.C. Heraeus GmbH, 63450 Hanau (DE)
(72) Erfinder: MANHARDT, Harald, 63486 Bruchköbel (DE); MOHR, Carsten, 64823 Gross-Umstadt (DE); LUPTON, David, 63571 Gelnhausen (DE)
(74) Vertreter: Kühn, Hans-Christian
(86) Internationale Anmeldenummer: PCT/EP2006/007835
(87) Internationale Veröffentlichungsnummer: WO 2007/019990

(56) Entgegenhaltungen:
- EP-A1- 0 533 385
- EP-A1- 0 870 844
- EP-A2- 0 447 820
- EP-A2- 0 839 553
- EP-A2- 1 246 330
- DE-C1- 3 832 342

## Beschreibung

Die vorliegende Erfindung betrifft Bänder oder Drähte aus Legierungen der Metalle der Platingruppe für die Verwendung als Elektroden in Zündkerzen und Verfahren zu deren Herstellung.

Seit vielen Jahren werden die Metalle der Platingruppe und ihre Legierungen als Elektroden für Zündkerzen in Verbrennungsmotoren eingesetzt. Häufig werden Legierungszusätze aus hochschmelzenden Nichtedelmetallen (z.B. W) sowie eingelagerte Oxide der Seltenerdmetalle verwendet, um Funkenerosionsverschleiß im Einsatz zu minimieren.

Werkstoffe, die sich für diese Anwendung besonders gut eignen, sind Legierungen auf Pt-Basis mit Zusätzen von Ir, Ru, W, Mo und/oder Re. Diese Legierungselemente weisen das gemeinsame Merkmal auf, dass sie wesentlich leichter oxidieren als Platin und bei der Oxidation flüchtige Oxide bilden.

Oxiddispersionsgehärtete Pt-Ir- und andere Pt-Legierungen sind bekannt, die sich durch die innere Oxidation von Nichtedelmetallbestandteilen herstellen lassen (DE 197 14 365, DE 197 58 724 C2 und DE 100 46 456). Allerdings hat sich in Untersuchungen herausgestellt, dass diese Werkstoffe erhebliche Nachteile aufweisen, wenn sie als Elektrodenmaterialien in Zündkerzen eingesetzt werden sollten.

Pt-Legierungen, die sowohl Anteile der flüchtigen Oxidbildner ≥ 5 Gew. % als auch eingelagerte Oxide im Anteil > 0,1 Gew. % enthalten, neigen zur Rissbildung während der Verarbeitung zu dünnen Bändern oder Drähten und geformten Elektrodenspitzen, die typischerweise einen Durchmesser < 1 mm haben. Darüber hinaus führen die vielfachen Glühungen unter oxidierender Atmosphäre, die bei der Band- oder Draht- und Formteilherstellung erforderlich sind, zu unerwünschten Verlusten der Legierungselemente.

EP 447 820 offenbart ein Verbunddraht mit einem kern aus eines Pt-Ir Legiung und mit einem Mantel aus Platin.

Es ist die Aufgabe der vorliegenden Erfindung, die Rissbildung während der Verarbeitung zu dünnen Bändern oder Drähten und geformten Elektrodenspitzen abzustellen.

Die Lösung der Aufgabe geschieht mit den Merkmalen der unabhängigen Ansprüche.

Bevorzugte Ausführungen sind in den abhängigen Ansprüchen beschrieben.

Maßgeblich ist eine erhebliche Abmagerung wenigstens einer flüchtigen Komponente in der Draht- oder Bandoberfläche. Hierzu reicht eine Abreicherung um ein Viertel, um den erfindungsgemäßen Effekt zu erzielen. Vorzugsweise ist die Abreicherung größer als ein Viertel, insbesondere über die Hälfte und bevorzugt über 90 %. Die Abreicherung bezieht sich auf die anfängliche Masse bzw. Molzahl der abgereicherten Komponente.

Erfindungsgemäß wird ein Band oder ein Draht bereitgestellt, dessen Zusammensetzung auf Platin oder Palladium basiert. Hierfür beträgt der Massenanteil Pt und Pd in der Summe mindestens 50 Gew.-%. Dabei besteht das Band oder der Draht aus einer oxiddispersionsgehärteten Legierung, die mit Nichtedelmetallzusätzen dotiert ist. Die Legierung kann als untergeordnete Legierungsbestandteile zusätzlich Nebengruppenelemente wie Eisen, Kobalt, Nickel, Rhenium, Wolfram, Tantal, Hafnium, Lanthan, Molybdän, Niob, Zirkonium, Yttrium, Titan, Scandium und Gold sowie Lanthanoide aufweisen. Maßgeblich ist, dass das Band oder der Draht eine Randzone aufweist, in der die flüchtigeren Komponenten der Legierung abgemagert sind und ihre Flüchtigkeit unter oxidischen Bedingungen nicht mehr maßgeblich ist, so dass die flüchtigen Oxidbildner im Band oder im Draht vor weiterer Oxidation geschützt sind. Die abgemagerte Randzone ist relativ weich und ermöglicht eine rissfreie weitere Verarbeitung des Bandes oder des Drahtes. Weiter maßgeblich ist, dass der Mantel einen Schutz gegen weiteres Ausdünnen der unter oxidischen Bedingungen flüchtigen Bestandteile gibt oder sich in einen solchen Schutz überführen lässt.

So stellt eine erfindungsgemäße Ausführung darauf ab, zuerst einen Mantel mit einer porösen Zone zu erzeugen, die eine Dicke von 20 bis 300 µm aufweist.

Die poröse Zone lässt sich zu einer dichten weichen Außenschicht mit einer Dicke von 1 bis 50 µm umformen, insbesondere zu einer Dicke von 5 bis 20 µm. Das Band oder der Draht kann hierbei einen Durchmesser von 0,05 bis 5 mm aufweisen, insbesondere 0,1 bis 2 mm.

Die Schichtdicke beträgt 0,1 bis 5% des Durchmessers des Bandes oder des Drahtes. Dabei beträgt die Schichtdicke der dichten Zone vorzugsweise 0,5 bis 5% des Durchmessers des Bandes oder des Drahtes, insbesondere 1 bis 2%.

Die leichter flüchtigen Bestandteile sind in der Hautoberfläche vorzugsweise nicht mehr enthalten oder weisen in der Haut ein Konzentrationsgefälle auf, so dass ein Konzentrationsgefälle von der Hautinnenseite zur Hautaußenseite eine Abnahme der leichter flüchtigen Komponente von mindestens 25%, insbesondere 50 %, vorzugsweise im Bereich einer Größenordnung vorliegt.

Die Abnahme ist relativ und bezieht sich auf die innere Konzentration, insbesondere bezüglich Masse oder Molzahl. Die Abnahme ist relativ zur inneren Konzentration, d.h. bei einer Abnahme von 25% beträgt die äußere Konzentration 75% der inneren Konzentration; bei einer Abnahme von 50% noch 50% und bei einer Abnahme um eine Größenordnung noch einen um eine Größenordnung reduzierten Bruchteil. Die Konzentrationsangaben können auf Masse oder Mol bezogen werden.

Speziell wurde festgestellt, dass durch das Vorhandensein einer dünnen Schicht aus weitgehend reinem Platin (Pt-Gehalt > 90 %, vorzugsweise > 95 %) auf der Mantelfläche des Bandes oder des Drahtes bzw. Außenoberfläche der Formteile die Neigung zur Rissbildung während der Verarbeitung erheblich reduziert werden kann. Das Wort "Mantelfläche" wird hier im Sinn einer Mantelfläche eines Zylinders synonym der Oberfläche für den der Zylinderform ähnlichen Draht oder das Band benutzt. Typische Schichtdicken betragen 0,1 - 3 % der Dicke des Bandes oder des Durchmessers des Drahtes. Darüber hinaus wirkt die Schicht aus weitgehend reinem Pt als Diffusionsbarriere, die den weiteren Verlust der Legierungselemente durch Oxidation und Abdampfen des Oxids größtenteils verhindert. Bei dieser Schichtdicke kann der Abschnitt des Bandes oder des Drahtes oder das Formteil als Elektrode direkt eingesetzt werden, ohne dass die Pt-Schicht die Funktion der Elektrode beeinträchtigt. Die abgemagerte Randzone verbessert die Korrosionsbeständigkeit des Bandes oder des Drahtes erheblich.

Ein erfindungsgemäßes Herstellungsverfahren eines Bandes oder eines Drahtes einer oxiddispersionsgehärteten Legierung auf Basis von Platin-Gruppen-Metallen besteht darin, durch thermische Behandlung dieses Bandes oder Drahtes auf diesem Band oder einem Draht einer vorgegebenen Legierung thermisch eine poröse Außenschicht zu erzeugen und die poröse Außenschicht durch Umformung zu einer undurchlässigen Schicht zu verdichten.

Die Pt-Schicht kann auf günstige Weise *in sifu* erzeugt werden. Durch die Auslagerung eines Halbzeugs aus einer Pt-Legierung bei hoher Temperatur unter oxidierender Atmosphäre diffudiert das Legierungselement zur Oberfläche hin, wo es oxidiert und in der Form eines flüchtigen Oxids verdampft. Dabei entsteht eine weiche, poröse Schicht aus weitgehend reinem Pt an der Oberfläche. Bei der weiteren Umformung zu dünneren Abmessungen wird die poröse Schicht zu einer undurchlässigen Schicht verdichtet, die als Diffusionsbarriere fungiert. Die Verformbarkeit der oxiddispersionsgehärteten Pt-Legierung wird durch diese Schicht.erheblich verbessert.

### Bewährte Bänder oder Drähte auf Basis von Platin- oder Palladium-Legierungen enthalten (in Gew.-% Elemente, die flüchtige Oxide bilden):

| | | | |
|---|---|---|---|
| Ir | 0,3-50 % | bevorzugt | 10-30 % |
| Ru | 0,3-30 % | bevorzugt | 3-20 % |
| Re | 0,3-20 % | bevorzugt | 3-10 % |
| W | 0,3-10 % | bevorzugt | 1-6 % |
| Mo | 0,3-10 % | bevorzugt | 1-6 % |
| **→** | In Summe mindestens 3 % und maximal 35 %. | | |

### Bewährte Dotierungsbereiche:

| | | | |
|---|---|---|---|
| Zr | 0,05-3 % | bevorzugt | 0,1-1 % |
| Ce | 0,05-3 % | bevorzugt | 0,1-1 % |
| Y | 0,005-0,3 % | bevorzugt | 0,01-0,1 % |
| Sc | 0,005-0,3 % | bevorzugt | 0,01-0,1 % |

### Fakultative Legierungselemente:

| | |
|---|---|
| Rh | 0-20 % |
| Au | 0-20 % |
| Ni | 0-30 % |
| Co | 0-25 % |
| Fe | 0-10 % |

### Bewährte Temperaturbereiche:

Innere Oxidation der Dotierungselemente: 900 bis 1400°C, bevorzugt 900 bis 1200°C.
Oxidationsbehandlung zur Erzeugung der Oberflächenzone: 1450 bis 1750°C, bevorzugt 1450 bis 1650°C.

### Ausführungsbeispiele

### 1. Beispiel

Ein dispersionsverfestigter Platinwerkstoff wurde gemäß DE 100 46 456 und DE 197 14 365 bereitgestellt. Hierzu wurde eine Legierung aus 3,5 kg Pt und 1,5 kg Ir (entsprechend 5 kg der Legierung Ptlr30) unter Vakuum in einem Zirkoniumoxidtiegel erschmolzen. Nach dem Erschmelzen und Entgasen wurde die Schmelze mittels 36 g einer Vorlegierung bestehend aus Pt mit 28 % Zr und 2,8 % Sc dotiert und in einer Kokille zu einem Barren mit den ungefähren Abmessungen 40 mm x 40 mm x 150 mm abgegossen. Die Analyse des Barrens ergab eine Zusammensetzung von PtIr30 mit 1850 ppm Zr und 175 ppm Sc. Der Barren wurde gehobelt, um Gießfehler zu beseitigen, und bei 1000°C zu einer Stange mit Querschnitt 15 mm x 15 mm geschmiedet. Anschließend wurde die Stange bei 1000°C zu einem Vierkantdraht (4 mm x 4 mm) gewalzt. Dieser wurde 10 Tage bei 1000°C unter Luftatmosphäre ausgelagert. Durch Heißgasextraktionsanalyse (LECO-Verfahren) wurde der Sauerstoffgehalt mit 735 ppm ermittelt. Bei vollständiger Oxidation der Zr-Dotierung zu ZrO₂ sowie der Sc-Dotierung zu Sc₂O₃ läge der Sauerstoffgehalt 742 ppm. Der Draht wurde gedrittelt und die einzelnen Drahtabschnitte unterschiedlich behandelt.

Der erste Drahtabschnitt wurde 8 Stunden bei 1600°C unter Luftatmosphäre ausgelagert. Die metallographische Untersuchung im Querschliff zeigte an der Oberfläche eine etwa 120 µm dicke poröse Zone. Die Untersuchung dieser Zone mittels energiedispersiver Analyse im Rasterelektronenmikroskop ergab einen Ir-Gehalt, der von innen nach außen von 19 % auf 3 % abnahm. Dieser Drahtabschnitt wurde als Vierkantprofil bei 700°C problemlos auf einen Querschnitt von 2,4 mm x 2,4 mm weitergewalzt. Nach einer weiteren Glühbehandlung von 10 Minuten bei 1000°C unter Luftatmosphäre wurde dem Draht eine Probe entnommen, die metallographisch im Querschliff untersucht wurde. Die Untersuchung zeigt eine dichte Außenschicht mit gleichmäßig feinkörnigem Gefüge und einer mittleren Schichtdicke von 42 µm. Ein Vergleich der Materialhärte mittels Mikrohärteprüfung nach Vickers mit einer Last von 25 g ergab für den inneren Bereich des Drahtquerschnitts eine Härte von 295 bzw. für die Mitte der Außenschicht eine Härte von 155. Der Querschliff wurde mittels energiedispersiver Analyse im Rasterelektronenmikroskop untersucht. Der Iridiumanteil nahm von 30 % im inneren Bereich der Probe auf 7 % unterhalb der Außenoberfläche ab. Der restliche geglühte Draht wurde auf einer konventionellen Drahtziehmaschine bei 25°C weiterverarbeitet. Es konnte ohne Schwierigkeit auf einen Durchmesser von 0,6 mm gezogen werden.
Eine weitere Untersuchung im Querschliff zeigte eine dichte, weiche Außenschicht mit einer Dicke von etwa 8 µm. Der Draht ließ sich bereits im hartgezogenem Zustand über einen Radius von 1 mm um 180° biegen, ohne dass Risse entstanden sind.

Aus diesem Draht wurden Zündkerzenelektrodenspitzen für die Verwendung im PKW hergestellt.

### Vergleichsbeispiel 1

Der zweite Abschnitt wurde ohne weitere Wärmebehandlung als Vierkantprofil bei 700°C weitergewalzt. Bereits nach geringer Verformung traten ausgeprägte Querrisse auf. Die Weiterverarbeitung wurde bei einem Querschnitt von etwa 3,5 mm x 3,5 mm abgebrochen.

### Vergleichsbeispiel 2

Der dritte Abschnitt wurde 8 h bei 1600°C unter Argonatmosphäre ausgelagert und als Vierkantprofil bei 700°C weitergewalzt. Erste Querrisse traten erst bei einem Querschnitt von etwa 2,8,mm x 2,8 mm auf.

### 2. Beispiel

Analog zu Beispiel 1 wurde eine Legierung aus PtIr20 mit Dotierungen von 3200 ppm Zr und 350 ppm Y hergestellt. Bei dem Querschnitt 4 mm x 4 mm wurde das Material 15 Tage bei 1000°C an Luftatmosphäre ausgelagert. Die Verarbeitung erfolgte gemäß dem für den o.a. ersten Drahtabschnitt beschriebenen Ablauf.

### 3. Beispiel

Eine Legierung aus PtIr30, dotiert mit 5000 ppm Ce, wurde ebenfalls analog zu Beispiel 1 hergestellt und zu einem Draht mit Durchmesser 0,7 mm verarbeitet.

### 4. Beispiel

Eine Legierung aus PtRu10, dotiert mit 1800 ppm Zr und 200 ppm Sc, wurde ebenfalls, analog zu Beispiel 1 hergestellt und zu einem Draht mit Durchmesser 0,6 mm verarbeitet.

### 5. Beispiel

Eine Legierung aus PtRe10, dotiert mit 1800 ppm Zr und 200 ppm Sc, wurde ebenfalls analog zu Beispiel 1 hergestellt und zu einem Draht mit Durchmesser 0,6 mm verarbeitet.

### 6. Beispiel

Eine Legierung aus PtW5, dotiert mit 1800 ppm Zr und 200 ppm Sc, wurde ebenfalls analog zu Beispiel 1 hergestellt und zu einem Draht mit Durchmesser 0,6 mm verarbeitet.

### 7. Beispiel

Eine Legierung aus PtMo5, dotiert mit 1800 ppm Zr und 200 ppm Sc, wurde ebenfalls analog zu Beispiel 1 hergestellt und zu einem Draht mit Durchmesser 0,6 mm verarbeitet.

### 8. Beispiel

Eine Legierung aus PtIr18W1, dotiert mit 1800 ppm Zr und 200 ppm Sc, wurde ebenfalls analog zu Beispiel 1 hergestellt und zu einem Draht mit Durchmesser 0,6 mm verarbeitet.

### 9. Beispiel

Eine Legierung aus PtIr10Ru5, dotiert mit 1800 ppm Zr und 200 ppm Sc, wurde ebenfalls analog zu Beispiel 1 hergestellt und zu einem Draht mit Durchmesser 0,6 mm verarbeitet.

### 10. Beispiel

Eine Legierung aus PtRh10Ru5, dotiert mit 1800 ppm Zr und 200 ppm Sc, wurde ebenfalls analog zu Beispiel 1. hergestellt und zu einem Draht mit Durchmesser 0,6 mm verarbeitet.

### 11. Beispiel

Eine Legierung aus PtAu3Ir5, dotiert mit 1800 ppm Zr und 200 ppm Sc, wurde ebenfalls analog zu Beispiel 1 hergestellt und zu einem Draht mit Durchmesser 0,6 mm verarbeitet.

### 12. Beispiel

Die Drähte nach den Beispielen 2 bis 11 bestanden die in Beispiel 1 durchgeführten Prüfungen in analoger Weise.

### 13. Beispiel

Ein dispersionsverfestigter Platinwerkstoff wurde gemäß DE 100 46 456 und DE 197 14 365 bereitgestellt. Hierzu wurde eine Legierung aus 4,0 kg Pt und 1,0 kg Ir (entsprechend 5 kg der Legierung PtIr20) unter Vakuum in einem Zirkoniumoxidtiegel erschmolzen. Nach dem Erschmelzen und Entgasen wurde die Schmelze mittels 36 g einer Vorlegierung bestehend aus Pt mit 28 % Zr und 2,8 % Sc dotiert und in eine Kokille zu einem Barren mit den ungefähren Abmessungen 40 mm x 40 mm x 150 mm abgegossen. Die Analyse des Barrens ergab eine Zusammensetzung von PtIr20 mit 1850 ppm Zr und 175 ppm Sc. Der Barren wurde gehobelt, um Gießfehler zu beseitigen, und bei 1000°C zu einer Stange mit Querschnitt 20 mm x 10 mm geschmiedet. Anschließend wurde die Stange bei 1000°C auf eine Dicke von 4 mm gewalzt. Das Band wurde 12 Tage bei 1000°C unter Luftatmosphäre ausgelagert. Durch Heißgasextraktionsanalyse (LECO-Verfahren) wurde der Sauerstoffgehalt mit 725 ppm ermittelt. Bei vollständiger Oxidation der Zr-Dotierung zu ZrO₂ sowie der Sc-Dotierung zu Sc₂O₃ wäre der Sauerstoffgehalt 742 ppm. Das Band wurde gedrittelt und die einzelnen Bandabschnitte unterschiedlich behandelt.

Der erste Bandabschnitt wurde 8 h bei 1600°C unter Luftatmosphäre ausgelagert. Die metallographische Untersuchung im Querschliff zeigte an der Oberfläche eine etwa 120 µm dicke poröse Zone. Die Untersuchung dieser Zone mittels energiedispersiver Analyse im Rasterelektronenmikroskop ergab einen Ir-Gehalt, der von innen nach außen von 14 % auf 2 % abnahm: Dieser Bandabschnitt wurde bei 700°C problemlos auf eine Dicke von 1,5 mm weitergewalzt. Nach einer weiteren Glühbehandlung 10 min bei 1000°C unter Luftatmosphäre wurde dem Band eine Probe entnommen, die metallographisch im Querschliff untersucht wurde. Die Untersuchung zeigt eine dichte Außenschicht mit gleichmäßig feinkörnigem Gefüge und einer mittleren Schichtdicke von 30 µm. Ein Vergleich der Materialhärte mittels Mikrohärteprüfung nach Vickers mit einer Last von 25 g ergab für den inneren Bereich des Bandquerschnitts eine Härte von 225 bzw. für die Mitte der Außenschicht eine Härte von 145. Der Querschliff wurde mittels energiedispersiver Analyse im Rasterelektronenmikroskop untersucht. Der Iridiumanteil nahm von 20 % im inneren Bereich der Probe auf 5% unterhalb der Außenoberfläche ab. Das restliche geglühte Band wurde bei 25°C weitergewalzt. Es konnte ohne Schwierigkeit auf eine Dicke von 0,4 mm gewalzt werden. Eine weitere Untersuchung im Querschliff zeigte eine dichte, weiche Außenschicht mit einer Dicke von etwa 7 µm. Das Band ließ sich bereits im hartgezogenen Zustand über einen Radius von 1 mm um 180° biegen, ohne dass Risse entstanden sind.

Aus diesem Band wurden Scheiben mit Durchmesser 1,2 mm gestanzt, die als Zündkerzenelektroden für die Verwendung in Gasmotoren eingesetzt wurden.

### Vergleichsbeispiel 3

Der zweite Abschnitt wurde ohne weitere Wärmebehandlung bei 700°C weitergewalzt. Bereits nach geringer Verformung traten ausgeprägte Risse auf. Die Weiterverarbeitung wurde bei einer Dicke von 2,8 mm abgebrochen.

### 14. Beispiel

Eine Legierung aus PtW5, dotiert mit 3200 ppm Zr und 350 ppm Sc, wurde ebenfalls analog zu Beispiel 1 hergestellt und zu einem Band mit Dicke 0,3 mm verarbeitet. Aus diesem Band wurden Scheiben mit Durchmesser 1,5 mm gestanzt, die als Zündkerzenelektroden in Pkw-Motoren eingesetzt wurden. Die Bänder nach dem Beispiel 14 bestanden die in Beispiel 13 durchgeführten Prüfungen in analoger Weise.

### Vergleichsbeispiel 4

Der dritte Abschnitt wurde 8 h bei 1600°C unter Argonatmosphäre ausgelagert und bei 700°C weitergewalzt. Erste Risse traten erst bei einer Dicke von etwa 2,2 m auf.

## Patentansprüche

1. Band oder Draht aus oxiddispersionsgehärteter Legierung auf Basis von Platin oder Palladium oder einer Mischung aus Platin und Palladium, wobei der Massenanteil an Platin und Palladium in der Summe mindestens 50 Gew.-% beträgt und welcher eine oder mehrere Oxidbildner, der oder die leichter flüchtige Oxide bildet bzw. bilden, enthält aus gewählt aus
0.3 - 50 Gew.-% Iridium,
0.3 - 30. Gew.-% Ruthenium,
0.3 - 20 Gew.-% Rhenium,
0.3 - 10 Gew.-% Wolfram und
0.3 -10 Gew.-% Molybdän,
in Summe mindestens 3% und maximal 35%
**dadurch gekennzeichnet, dass** der Querschnitt des Bandes oder des Drahtes eine Randzone aufweist, die 0,1 bis 5% der Dicke des Bandes oder des Drahtes beträgt in der mindestens einer dieser Oxidbildner, der relativ leicht flüchtige Oxide bildet, um mindestens ein Viertel ausgedünnt ist.

2. Legiertes Band oder legierter Draht nach Anspruch 1, **dadurch gekennzeichnet, dass** das Band oder der Draht eine Ummantelung aus Platin oder Palladium oder einer Platin-Rhodium-Legierung oder einer Platin-Gold-Legierung aufweist.

3. Legiertes Band oder legierter Draht nach einem der Ansprüche 1 oder 2, **dadurch gekennzeichnet, dass** eine poröse Randzone eine Dicke von 20 bis 300 µm aufweist.

4. Legiertes Band oder legierter Draht nach einem der Ansprüche 1 oder 2, **dadurch gekennzeichnet, dass** das Band oder der Draht eine Dicke von 0,05 bis 5 mm aufweist und eine dichte weiche Randzone mit einer Dicke von 1 bis 50 µm aufweist.

5. Legiertes Band oder legierter Draht nach einem der Ansprüche 2 bis 4, **dadurch gekennzeichnet, dass** Legierungsbestandteile des Platins in der Randzone von innen nach außen ein Konzentrationsgefälle mit einer Abnahme auf die Hälfte oder weniger aufweise.

6. Verfahren zur Herstellung eines Bandes oder eines Drahtes einer oxiddispersionsgehärteten Legierung auf Basis von Platin oder Palladium oder einer Platin-Palladium-Mischung nach einem der Ansprüche 1 bis 5, **dadurch gekennzeichnet, dass** auf einem Band oder einem Draht der oxiddispersionsgehärteten Legierung thermisch eine poröse Haut erzeugt wird und die poröse Haut durch Umformung zu einer weichen oder undurchlässigen Haut verdichtet wird.

7. Verwendung eines Bandes oder eines Drahtes nach einem der Ansprüche 1 bis 5 als Zündkerzenelektrode.

8. Verwendung eines nach Anspruch 6 hergestellten Bandes oder Drahtes als Zündkerzenelektrode.

## Claims

1. Strip or wire of alloy hardened by oxide dispersion and based on platinum or palladium or a mixture of platinum and palladium, the proportion by mass of platinum and palladium amounting in total to at least 50% by weight and which contains one or several oxide generators which forms or form more volatile oxides, selected from
0.3 - 50% by weight of iridium,
0.3 - 30 % by weight of ruthenium,
0.3 - 20% by weight of rhenium,
0.3 -10% by weight of tungsten and
0.3 -10% by weight of molybdenum,
at least 3% and maximum 35% in total,
**characterised in that** the cross-section of the strip or the wire exhibits a peripheral zone which amounts to 0.1 to 5% of the thickness of the strip or the wire in which at least one of these oxide generators forming relatively highly volatile oxides is thinned by at least one quarter.

2. Alloyed strip or alloyed wire according to claim 1 **characterised in that** the strip or the wire exhibits a sheathing of platinum or palladium or a platinum-rhodium alloy or a platinum-gold alloy.

3. Alloyed strip or alloyed wire according to one of claims 1 or 2 **characterised in that** a porous peripheral zone exhibits a thickness of 20 to 300 µm.

4. Alloyed strip or alloyed wire according to one of claims 1 or 2 **characterised in that** the strip or the wire exhibits a thickness of 0.05 to 5mm and a dense soft peripheral zone with a thickness of 1 to 50 µm.

5. Alloyed strip or alloyed wire according to one of claims 2 to 4 **characterised in that** alloy components of the platinum in the peripheral zone exhibit a decrease in concentration from inside towards the outside with a decrease to half or less.

6. Process for the production of a strip or a wire of an alloy hardened by oxide dispersion and based on platinum or palladium or a platinum-palladium mixture according to one of claims 1 to 5 **characterised in that** a porous skin is produced thermally on a strip or a wire of the alloy hardened by oxide dispersion and the porous skin is compacted by conversion into a soft or impermeable skin.

7. Use of a strip or a wire according to one of claims 1 to 5 as spark plug electrode.

8. Use of a strip or wire produced according to claim 6 as spark plug electrode.

## Revendications

1. Bande ou câble constitué d'un alliage durci par dispersion d'oxyde à base de platine ou de palladium ou d'un mélange de platine et de palladium, la part massique en platine et en palladium dans la somme étant d'au moins 50 % en poids et lequel contient un ou plusieurs agents formant un oxyde, lequel ou lesquels forme respectivement forment des oxydes facilement volatils choisis parmi
0,3 - 50 % en poids d'iridium,
0,3 - 30 % en poids de ruthénium,
0,3 - 20 % en poids de rhénium,
0,3 - 10 % en poids de tungstène et
0,3 - 10 % en poids de molybdène,
au total au moins 3 % et au maximum 35 %, **caractérisé en ce que** la section transversale de la bande ou du câble présente une zone de bord qui représente de 0,1 à 5 % de l'épaisseur de la bande ou du câble, dans laquelle au moins un de ces agents formant un oxyde, lequel forme des oxydes relativement facilement volatils, est dilué à au moins un quart.

2. Bande alliée ou câble allié selon la revendication 1, **caractérisée en ce que** la bande ou le câble présente un enrobage de platine ou de palladium ou d'un alliage de platine-rhodium ou d'un alliage de platine-or.

3. Bande alliée ou câble allié selon l'une quelconque des revendications 1 ou 2, **caractérisée en ce qu'**une zone de bord poreuse présente une épaisseur de 20 à 300 µm.

4. Bande alliée ou câble allié selon l'une quelconque des revendications 1 ou 2, **caractérisée en ce que** la bande ou le câble présente une épaisseur de 0,05 à 5 mm et une zone de bord dense souple présente une épaisseur de 1 à 50 µm.

5. Bande alliée ou câble allié selon l'une quelconque des revendications 2 à 4, **caractérisée en ce que** les constituants de l'alliage du platine dans la zone de bord présentent de l'intérieur vers l'extérieur une chute de concentration avec une diminution jusqu'à la moitié ou moins.

6. Procédé pour la préparation d'une bande ou d'un câble d'un alliage durci par dispersion d'oxyde à base de platine ou de palladium ou d'un mélange de platine-palladium selon l'une quelconque des revendications 1 à 5, **caractérisé en ce que** l'on produit thermiquement sur une bande ou un câble de l'alliage durci par dispersion d'oxyde une peau poreuse et on épaissit la peau poreuse par déformation en une peau souple ou imperméable.

7. Utilisation d'une bande ou d'un câble selon l'une quelconque des revendications 1 à 5 comme électrode de bougies d'allumage.

8. Utilisation d'une bande ou d'un câble préparé selon la revendication 6 comme électrode de bougie d'allumage.
